# EUROPÄISCHE PATENTSCHRIFT

(11) **EP 1 643 511 B1**
(45) Veröffentlichungstag und Bekanntmachung des Hinweises auf die Patenterteilung: **18.08.2010**
(21) Anmeldenummer: 05105554.9
(22) Anmeldetag: 22.06.2005
(51) Int. Cl.: H01B 3/00, H01B 3/04

(54) **Glimmschutzband**
Glow protection band
Bande anti-effluves

(30) Priorität: 16.07.2004 DE 102004034550
(43) Veröffentlichungstag der Anmeldung: 05.04.2006
(73) Patentinhaber: SIEMENS AKTIENGESELLSCHAFT, 80333 München (DE)
(72) Erfinder: Gröppel, Peter, 91052 Erlangen (DE); Fischer, Walter, 84453 Mühldorf am Inn (DE); Huber, Jürgen, 91058 Erlangen (DE); Muhrer, Volker, 90768 Fürth (DE)

(56) Entgegenhaltungen:
- DE-C1- 19 839 285
- US-A- 5 540 969
- PATENT ABSTRACTS OF JAPAN Bd. 016, Nr. 031 (E-1159), 27. Januar 1992 (1992-01-27) & JP 03 244137 A (TOMOEGAWA PAPER CO LTD), 30. Oktober 1991 (1991-10-30)

## Beschreibung

Die Erfindung bezieht sich auf wärmeleitfähige Isolierbänder, insbesondere Glimmschutzbänder, die als Teilleiter und/oder Hauptisolatoren zum Schutz vor Überspannungen und/oder Durchschlägen elektrischer Motoren, Hochspannungsmaschinen und/oder (Hochspannungs-)generatoren einsetzbar sind.

Isolierbänder und/oder Glimmschutzbänder werden beispielsweise in elektrischen Maschinen als Isolatoren der Leiter verwendet.

Dabei handelt es sich etwa um elektrische Maschinen, die in der Regel einen Ständer mit einem Blechpaket und einem Läufer haben, bei dem in vorgeformte Nuten isolierte Wicklungen eingelegt sind, wobei sich der Läufer im Ständer dreht.

Bisher sind Isolierbänder bekannt, die beispielsweise ein Gewebe und ein Glimmerband umfassen, wobei ein Kleber die beiden Komponenten unter Ausbildung eines Glimmschutzbandes verbindet. Ein Glimmschutzband wird eingesetzt, um elektrische Leiter in Hochspannungsmaschinen und -generatoren elektrisch zu isolieren.

Die Wärmeleitfähigkeit von üblicherweise eingesetztem, mit Epoxidharzen imprägniertem Glimmerband mit Glas- oder Polyestergewebe als Trägermaterial, beträgt ca. 0,2 - 0,25 W/mK bei Raumtemperatur.

Von der Fa. Von Roll-Isola Holding Ltd., Zürich, wurde ein Glimmerband entwickelt, das mit einer Bornitrid-haltigen Schicht versehen ist. Dabei ist eine maximale Wärmeleitfähigkeit von 0,5 W/mK bei Raumtemperatur erreicht worden. Nachteil dieses bekannten Glimmerbandes ist, dass die Schichtdicke des Bandes erhöht wird und dass Bornitrid eine anisotrope Wärmeleitfähigkeit hat, die seinen Einsatz in der Praxis stark einschränkt.

Aus der US-A-5 540 969 ist ein aus einer oder mehreren Gewebe- und Glimmerschichten bestehendes Isolierband bekannt, bei dem im wesentlichen die Maschen des aus Fäden aufgebauten Gewebes mit einem Harz gefüllt sind, das mit einem Füllmittel versehen ist, das mikroskopisch kleine Partikel enthält mit einer Wärmeleitfähigkeit größer als die des Harzes.

Aus der JP 03-244137 A ist ein Klebeband für Halbleitebauteile bekannt, das aus einer hitzebeständigen Folie besteht, welche mit einem hitzebeständigen Klebstoff beschichtet ist. Die Klebstoffbeschichtung beinhaltet dabei Diamantpulver mit einer Partikelgröße von weniger als 1 µm.

Aufgabe der Erfindung ist daher die Verbesserung der Wärmeleitfähigkeit eines Glimmschutzbandes um die thermische Belastung der Isolierung zu reduzieren und/oder bei gleicher Dimensionierung die Motoren und/oder Generatoren mit höheren Leistungen betreiben zu können.

Gegenstand der Erfindung ist ein Glimmschutzband, aus zumindest einem Träger und zumindest einem Glimmeranteil, verbunden durch zumindest einen Kleber, wobei dem Trägermaterial (Gewebe) und/oder in der Glimmerlage und/oder als Beschichtung oder Teilbeschichtung Diamant in fein verteilter Form zugesetzt ist.

Nach einer Ausgestaltung der Erfindung liegt der Diamant im Glimmschutzband in Form von Pulver, bevorzugt von fein verteiltem Pulver, vor. Bevorzugt sind Partikelgrößen im Bereich von 0,002 µm bis 150 µm, insbesondere von 0,010 µm bis 130 µm. Das Pulver kann noch weitere Zusätze, insbesondere mineralische Füllstoffe, enthalten, und es können verschiedene Partikelgrößen nebeneinander vorliegen. Die Partikelgrößen können innerhalb einer Komponente variieren und die Partikelgrößen und -größenverteilung kann unter den verschiedenen Zusätzen und/oder dem Diamant variieren.

Nach einer Ausgestaltung der Erfindung liegt der Diamant oder der Diamant zusammen mit anderen wärmeleitfähigen mineralischen Füllstoffen im Glimmschutzband in einer Menge von 5 bis 70 Gew.%, insbesondere von 15 bis 60 Gew.%, insbesondere bevorzugt von 30 bis 60 Gew.%, bezogen auf die Gesamtmasse des Glimmschutzbandes, vor.

Nach einer Ausgestaltung ist zumindest ein Teil der Menge des Diamants in das Trägermaterial, also beispielsweise in das Glasfaser- oder Polyestergewebe eingearbeitet. Das Trägermaterial liegt im Glimmschutzband in einer Menge von beispielsweise 10 bis 50 Gew.%, bevorzugt von 20 bis 40 Gew.% und insbesondere bevorzugt in einer Menge von 25 bis 35 Gew.% vor.

Nach einer Ausführungsform ist zumindest ein Teil der Menge des Diamants in der Glimmerlage/dem Glimmerpapier eingearbeitet oder liegt als Beschichtung des Glimmerpapiers vor. Das Glimmerpapier liegt im Glimmschutzband in einer Menge von beispielsweise 15 bis 40Gew%, insbesondere 20 bis 30Gew%, besonders bevorzugt 25Gew% vor.

Nach einer anderen Ausführungsform ist ein Teil der Menge des Diamants in den Kleber, also beispielsweise als Füllstoff im Epoxidharz- und/oder Polyurethanharzkleber eingearbeitet. Der Kleber liegt beispielsweise in einer Menge von 3 bis 10 Gew.%, bevorzugt von 3,5 bis 8 Gew.%, insbesondere bevorzugt von 4,5 bis 6 Gew.% vor.

Bei der Herstellung des diamanthaltigen Glimmerbandes kann das Diamantpulver sowohl dem Trägermaterial (Gewebe) und/oder in der Glimmerlage eingesetzt werden. Ebenso kann auch ein herkömmliches Glimmerband auf einer oder beiden Seiten mit einer diamanthaltigen Beschichtung oder teilweisen Beschichtung ausgestattet sein. Ein Teil der Menge des Diamants kann in den Kleber eingearbeitet werden.

Für alle diese Variationen ist auch die Kombination des Diamantpulvers mit anderen wärmeleitfähigen, elektrisch isolierenden Materialien möglich. Beispielsweise wird das Diamantpulver mit folgenden, bevorzugt wärmeleitfähigen mineralischen Füllstoff-Komponenten vermischt:
Bornitrid
Aluminiumoxid
Siliciumoxid gecoatetes Aluminiumnitrid
Quarzmehl
Oder andere organische und anorganische, bevorzugt wärmeleitfähige Füllstoffe.

Durch den Einsatz von Diamantpulver in der Teilleiter- und der Hauptisolierung von Generatoren und Motoren ist deren thermische Leitfähigkeit auf Werte über 0,5 W/mK zu erhöhen ohne die elektrisch isolierenden Eigenschaften negativ zu beeinflussen.

Nachdem das Volumen des Glimmschutzbandes und insbesondere die Dicke des Bandes nach der Erfindung gegenüber dem Stand der Technik nicht verändert ist, kann der herkömmliche Aufbau von Generatoren und Motoren beibehalten werden, wobei auch andere Aufbauten mit dieser Isolierung realisiert werden können.

### Ausführungsbeispiele:

Das diamanthaltige Epoxidharz A wurde beidseitig auf ein herkömmliches Glimmerband mit Glasgewebe als Trägermaterial aufgebracht und ein Komposit aus 10 Lagen verpresst und ausgehärtet. Es wurden Diamantpulver mit unterschiedlicher Partikelgrößenverteilung als monomodale, bimodale und trimodale Mischungen eingesetzt. Ebenso wurden die Diamantanteile im Komposit variiert.

### Beispiel A:

### MT steht für Massenteile

| | | Dichte Vol | | | | |
|---|---|---|---|---|---|---|
| | MT | Gramm | m % | g/cm³ | cm³ | Vol % |
| Rütapox 162 | 100 | 13,62 | 23,0% | 1,2 | 11,3 | 36,3% |
| Härter M | 90 | 12,26 | 20,7% | 1,2 | 10,2 | 32,6% |
| VE 3564 | 3 | 0,41 | 0,7% | 1,2 | 0,34 | 1,1% |
| Diamant 60-80µm | 242,15 | 32,97 | 55,6% | 3,51 | 9,39 | 30,0% |
| | 435 | 59,25 | 100,0 % | 1,89 | 31,3 | 100,0% |

| | | | | | | |
|---|---|---|---|---|---|---|
| Wärmeleitfähigkeit bei RT: 0,51 W/mK | | | | | | |

### Beispiel B:

| | | Dichte Vol | | | | |
|---|---|---|---|---|---|---|
| | MT | Gramm | m % | g/cm³ | cm³ | Vol % |
| Rütapox 162 | 100 | 14,00 | 23,0% | 1,2 | 11,7 | 36,3% |
| Härter M | 90 | 12,60 | 20,7% | 1,2 | 10,5 | 32,6% |
| VE 3564 | 3 | 0,42 | 0,7% | 1,2 | 0,35 | 1,1% |
| Diamant 60-80µm | 161,30 | 22,582 | 37,1% | 3,51 | 6,43 | 20,0% |
| Diamant 1-2µm | 80,65 | 11,291 | 18,5% | 3,51 | 3,22 | 10,0% |
| | 435 | 60,89 | 100% | 1,89 | 32,2 | 100,0% |

| | | | | | | |
|---|---|---|---|---|---|---|
| Wärmeleitfähigkeit bei RT: 0,58 W/mK | | | | | | |

### Beispiel C:

| | | Dichte Vol | | | | |
|---|---|---|---|---|---|---|
| | MT | Gramm | m % | g/cm³ | cm³ | Vol % |
| Rütapox 162 | 100 | 11,45 | 19,1% | 1,2 | 9,54 | 32,7% |
| Härter M | 90 | 10,31 | 17,2% | 1,2 | 8,59 | 29,5% |
| VE 3564 | 3 | 0,34 | 0,6% | 1,2 | 0,29 | 1,0% |
| Diamant 10-16µm | 142,86 | 19,290 | 32,2% | 3,51 | 5,5 | 18,8% |
| Diamant 1-2µm | 89,39 | 10,238 | 17,1% | 3,51 | 2,92 | 10,0% |
| Diamant 60-80µm | 71,48 | 8,187 | 13,7% | 3,51 | 2,33 | 8,0% |
| | 497 | 59,82 | 100% | 2,05 | 29,2 | 100,0% |

| | | | | | | |
|---|---|---|---|---|---|---|
| Wärmeleitfähigkeit bei RT: 0,74 W/mK | | | | | | |

Glimmschutzbänder nach der Erfindung können in elektrischen Maschinen eingesetzt und verarbeitet werden, dabei ist es möglich, dass die verbesserten Eigenschaften, wie z.B. erhöhte Wärmeleitfähigkeit, in der konstruktiven Auslegung berücksichtigt werden.

Bei bisher üblichen Maschinen funktioniert das wie folgt: ein Blechpaket einer solchen Maschine hat eine bestimmte Anzahl aufeinander gestapelter Einzelbleche, in die Nuten eingestanzt sind. In die Nuten ist die Ständerwicklung eingelegt, die je nach Anforderung mit einem bestimmten Isoliersystem beschichtet ist. Die so genannte Hauptisolierung aus Glimmerbändern, die um den Leiter gewickelt sind. Auf die Ständerwicklung wird im Nutbereich ein elektrisch gut leitender Außenglimmschutz (AGS) aufgebracht, um Teilentladungen im Nutbereich zu verhindern. Der Außenglimmschutz wird über das Blechpaket hinausgeführt, um bei den geringen Abständen von Druckplatten und Druckfingern zur Isolierung Teilentladungen in diesem Bereich zu verhindern. In einem anschließenden Tränkprozess (VPI-Prozess) werden die Wicklungen mit einem Tränkharz imprägniert und ausgehärtet.

In der vorliegenden Erfindung wird die Wärmeleitfähigkeit der Isolierung dadurch erhöht, dass Diamant als wärmeleitfähiger Füllstoff zumindest zugesetzt wird.

Diamant zeichnet sich durch eine isotrope Wärmeleitfähigkeit von bis zu 2000 W/mK aus. Dadurch ist eine deutlich bessere Wärmeleitfähigkeit der Isolierung zu erreichen. Gleichzeitig stellt es einen hervorragenden elektrischen Isolator dar.

## Patentansprüche

1. Glimmschutzband, aus zumindest einem Träger und zumindest einem Glimmeranteil, beide verbunden durch zumindest einen Kleber, wobei dem Trägermaterial (Gewebe) und/oder in der Glimmerlage und/oder als Beschichtung oder Teilbeschichtung Diamant in fein verteilter Form zugesetzt ist.

2. Glimmschutzband nach Anspruch 1, wobei der Diamant in Form von Pulver vorliegt.

3. Glimmschutzband nach Anspruch 1 oder 2, wobei das Pulver in monomodaler, bimodaler oder mulitmodaler Verteilung vorliegt.

4. Glimmschutzband nach einem der vorstehenden Ansprüche, wobei Diamant in Partikelgrößen im Bereich von 0,002 µm bis 150 µm eingesetzt wird.

5. Glimmschutzband nach einem der vorstehenden Ansprüche, wobei der Diamant oder der Diamant zusammen mit zumindest einem Zusatz im Glimmschutzband in einer Menge von 5 bis 70 Gew.-% vorliegt.

6. Glimmschutzband nach einem der vorstehenden Ansprüche, wobei ein Teil der Menge des Diamants in den Kleber eingearbeitet ist.

## Claims

1. A glow protection band consisting of at least one carrier and at least one glow component, both linked by at least one adhesive, with diamond being added in finely-distributed form to the carrier material (fabric) and/or into the glow layer and/or as a coating or a part coating.

2. Glow protection band according to claim 1, with the diamond being present in the form of powder.

3. Glow protection band according to claim 1 or 2, with the powder being present as a monomodal, bimodal or multimodal distribution.

4. Glow protection band according to one of the previous claims, with diamond being employed in particle sizes ranging from 0.002 µm bis 150 µm.

5. Glow protection band according to one of the previous claims, with the diamond or the diamond together with at least one additive being present in the glow protection band in a quantity of between 5% and 70% weight by volume.

6. Glow protection band according to one of the previous claims, with a part of the quantity of the diamond being worked into the adhesive.

## Revendications

1. Bande isolante thermoconductrice, comprenant au moins un support et au moins une fraction de mica, les deux matières étant liées par au moins une colle, du diamant sous forme finement répartie étant ajouté à la matière du support (tissu) et/ou dans la couche de mica et/ou en tant que revêtement ou revêtement partiel.

2. Bande isolante thermoconductrice selon la revendication 1, le diamant étant présent sous forme de poudre.

3. Bande isolante thermoconductrice selon la revendication 1 ou 2, la poudre étant présente en répartition monomodale, bimodale ou multimodale.

4. Bande isolante thermoconductrice selon l'une quelconque des revendications précédentes, le diamant étant utilisé en particules de taille située dans la plage de 0,002 µm à 150 µm.

5. Bande isolante thermoconductrice selon l'une quelconque des revendications précédentes, le diamant, ou le diamant avec au moins un additif, étant présent dans la bande isolante thermoconductrice en une quantité de 5 à 70 de pourcentage en poids.

6. Bande isolante thermoconductrice selon l'une quelconque des revendications précédentes, une partie de la quantité de diamant étant incorporée dans la colle.
